# EUROPÄISCHE PATENTSCHRIFT

(11) **EP 0 011 051 B1**
(45) Veröffentlichungstag und Bekanntmachung des Hinweises auf die Patenterteilung: **15.09.1982**
(21) Anmeldenummer: 79810141.6
(22) Anmeldetag: 31.10.1979
(51) Int. Cl.: G03C 7/26, G03C 11/10, G03C 7/20

(54) **Farbphotographisches Aufzeichnungsmaterial, Verfahren zu seiner Stabilisierung und Herstellung photographischer Farbbilder**
Colour-photographic recording material, process for its stabilisation and production of colour-photographic images
Matériel d'enregistrement photographique en couleurs, procédé pour sa stabilisation et préparation d'images photographiques en couleurs

(30) Priorität: 06.11.1978 CH 11396/78
(43) Veröffentlichungstag der Anmeldung: 14.05.1980
(73) Patentinhaber: CIBA-GEIGY AG, 4002 Basel (CH)
(72) Erfinder: Leppard, David G., Dr., CH-1723 Marly (CH); Rasberger, Michael, Dr., CH-4125 Riehen (CH)

## Beschreibung

Die vorliegende Erfindung betrifft ein farbphotographisches Aufzeichnungsmaterial, das in mindestens einer lichtempfindlichen Silberhalogenidemulsionsschicht und/oder in mindestens einer der üblichen Hilfsschichten mindestens ein Lichtschutzmittel enthält.

Zur Herstellung farbphotographischer Bilder werden bekanntlich farbphotographische Aufzeichnungsmaterialien, die in lichtempfindlichen Silberhalogenid-Emulsionsschichten gleichzeitig Farbkuppler enthalten, belichtet und mit einer aromatischen, primäre Aminogruppen enthaltenden Entwicklersubstanz entwickelt. Die oxydierte Entwicklersubstanz reagiert dann mit dem Farbkuppler unter Bildung eines Bildfarbstoffes, wobei dessen Menge von der Menge des eingefallenen Lichtes abhängig ist. Im allgemeinen wird ein lichtempfindliches photographisches Mehrschichtenmaterial verwendet, das aus einer rotempfindlichen Schicht, die den Blaugrünkuppler enthält, einer grünempfindlichen Schicht, die den Purpurkuppler enthält, und einer blauempfindlichen Schicht, die ihrerseits den Gelbkuppler enthält, besteht. Bei der Farbentwicklung entstehen dann die entsprechenden Farbstoffe mit den Farben blaugrün, purpur und gelb.

Gewöhnlich werden als Blaugrünkuppler Phenole oder _{lX}-Naphthole, als Purpurkuppler Pyrazolone und als Gelbkuppler Acylacetylamide eingesetzt. Die nach der Entwicklung gebildeten Farbstoffe sind dementsprechend Indophenole, Indamine oder Azomethine.

Die Lichtechtheit dieser Farbstoffe und damit auch die der erhaltenen farbphotographischen Bilder sowohl gegenüber ultravioletten als auch gegenüber sichtbarem Licht ist allerdings unbefriedigend.

Es sind deshalb bereits Verfahren bekanntgeworden, um die farbphotographischen Bilder gegen die besonders schädliche Wirkung des Ultraviolettstrahlung (Wellenlängenbereich von etwa 300 bis 400 nm) durch Einarbeitung von Ultraviolettabsorbern in die photographischen Materialien zu schützen (DE-AS 1 547 863).

Zur Erzielung eines ausreichenden Lichtschutzes müssen allerdings relativ große Mengen der Ultraviolettabsorber eingesetzt werden, was in der Regel zur Folge hat, daß die Dicke der photographischen Schichten, in die die Ultraviolettabsorber eingearbeitet werden, erhöht werden muß. Für die photographischen Eigenschaften des Materials ist eine solche Maßnahme jedoch höchst unerwünscht. Ein wirksamer Schutz gegen das Ausbleichen von Farbbildern durch sichtbares Licht wird durch die Ultraviolettabsorber außerdem nicht erreicht.

Ein weiterer Nachteil der Verwendung relativ großer Mengen von Ultraviolettabsorbern besteht darin, daß man große Lösungsmittelmengen braucht, um die erwünschte Feinverteilung dieser Verbindungen in den wäßrigen Bindemittelemulsionen zu erreichen. Setzt man konzentrierte Lösungen der Ultraviolettabsorber ein, so besteht die Gefahr, daß sie sich bei der Einarbeitung in die Bindemittelemulsionen unkontrolliert, d. h. nicht in der erwünschten Feinverteilung abscheiden und so ein gleichmäßiger Schutz gegen ultraviolette Strahlung nicht erreicht werden kann.

Auch die Neigung von Farbbildern, die unter Verwendung von Kupplern vom Pyrazolon- oder Phenoltyp gebildet werden, während der Lagerung Farbschleier zu bilden, wird durch die Ultraviolettabsorber nicht ausreichend verhindert.

Aus den DE-OS 2 126 187 und 2 126 954 werden als geeignete Verbindungen gegen das Ausbleichen von Farbphotographien spezielle Piperidinderivate vorgeschlagen. Der Lichtschutz, der sowohl gegen sichtbares als auch gegen ultraviolettes Licht erreicht werden soll, ist allerdings nur gering und vermag die gestellten Anforderungen nicht zu erfüllen.

Aufgabe der vorliegenden Erfindung ist es daher, ein neues farbphotographisches Aufzeichnungsmaterial bereitzustellen, das besser wirksame Lichtschutzmittel sowohl gegen sichtbares als auch gegen ultraviolettes Licht enthält, um so die Lichtechtheit der aus diesen photographischen Aufzeichnungsmaterialien erhaltenen Farbbilder weiter zu verbessern (ein Ausbleichen der Farbstoffe zu verhindern) und außerdem die unerwünschte Schleierbildung zu unterdrücken.

Es wurde nun überraschenderweise gefunden, daß man die gestellte Aufgabe erfindungsgemäß dadurch lösen kann, daß man die Verbindungen der Formel (1), gegebenenfalls in Kombination mit bekannten Ultraviolettabsorbern, in relativ kleinen Mengen in farbphotographische Aufzeichnungsmaterialien einarbeitet und so einen wirkungsvollen, dem Stand der Technik überlegenen Lichtschutz erreicht.

Gegenstand der vorliegenden Erfindung ist daher ein farbphotographisches Aufzeichnungsmaterial, das in mindestens einer lichtempfindlichen Silberhalogenidemulsionsschicht, einer Zwischenschicht und/oder einer Schutzschicht mindestens eine Piperidinverbindung als Lichtschutzmittel ^{p}nthält, dadurch gekennzeichnet, daß die Piperidinverbindung der Formel entspricht, worin R₁ Wasserstoff oder Alkyl mit 1 bis 4 Kohlenstoffatomen ist, R₂ Alkyl oder Hydroxyalkyl mit je 1 bis 12 Kohlenstoffatomen, Alkenyl oder Alkinyl mit 3 oder 4 Kohlenstoffatomen, Benzyl oder R₆C0- ist, worin R₆ Wasserstoff, Alkyl mit 1 bis 12 Kohlenstoffatomen, Alkenyl mit 2 oder 3 Kohlenstoffatomen, Chlormethyl, Cyclohexyl, Benzyl oder gegebenenfalls mit zwei Alkylgruppen mit je 1 bis 4 Kohlenstoffatomen und einer Hydroxylgruppe substituiertes Phenyl oder Phenyläthyl ist, R₃ Wasserstoff oder Methyl ist, R₄ und R₅ je Alkyl mit 1 bis 5 Kohlenstoffatomen oder Cycloalkyl mit 5 bis 8 Kohlenstoffatomen sind, Y Wasserstoff, Alkyl mit 1 bis 12 Kohlenstoffatomen, ―CₙH₂ₙCOOR₇, worin n 0 oder eine ganze Zahl von 1 bis 10 und R₇ Wasserstoff, Alkyl mit 1 bis 18 Kohlenstoffatomen, insbesondere Methyl oder Äthyl oder der Rest der Formel ist, worin Rᵢ und R₂ die angegebenen Bedeutungen haben, oder Y -CH₂CH₂CN, -NHCOR_{B}, worin R₈ Methyl, Äthyl, Phenyl oder Benzyl ist, Y ferner Cyan, Benzyl oder ein Rest der Formel worin R₁ und R₂ die angegebenen Bedeutungen haben, R₉ Wasserstoff, Alkyl mit 1 bis 4 Kohlenstoffatomen, insbesondere Methyl oder Äthyl, m 1 oder 2 und p 1 oder 0 ist.

Gegebenenfalls können die Lichtschutzmittel auch in Kombination mit üblichen Ultraviolettabsorbern eingesetzt werden. Gegenstand der vorliegenden Erfindung sind ferner ein Verfahren zur Stabilisierung farbphotographischer Aufzeichnungsmaterialien durch Einarbeitung mindestens eines Lichtschutzmittels der Formel (1), gegebenenfalls in Kombination mit einem Ultraviolettabsorber, in mindestens eine lichtempfindliche und/oder Hilfsschicht des Materials, ein Verfahren zur Herstellung von gegen die schädliche Einwirkung von Licht stabilisierten photographischen Farbbildern durch bildmäßige Belichtung und Farbentwicklung der genannten Aufzeichnungsmaterialien sowie die so erhaltenen photographischen Farbbilder. In den Verbindungen der Formel (1) ist R₁ je Alkyl mit 1 bis 4 Kohlenstoffatomen, wie z. B. Methyl, Äthyl, n-Propyl oder n-Butyl. Äthyl und insbesondere Methyl sind bevorzugt.

Ist R₂ Alkyl mit 1 bis 12 Kohlenstoffatomen, so kommen in der Regel primäre Alkylgruppen wie die vorstehend genannten, ferner z. B. n-Amyl, n-Hexyl, n-Octyl, n-Nonyl, n-Decyl oder n-Dodecyl in Frage. Für die Bedeutung Hydroxyalkyl gelten die analogen Reste.

R₂ in der Bedeutung Alkenyl oder Alkinyl mit 3 oder 4 Kohlenstoffen kann z. B. Allyl, Methallyl oder Propargyl sein.

Hat R₂ die Bedeutung Acyl (R₆CO―), so kann R₆ Wasserstoff, Alkyl mit 1 bis 12 Kohlenstoffatomen (Alkylgruppen wie vorstehend genannt, dazu gegebenenfalls auch isomere [verzweigtkettige] Alkylreste), Alkenyl mit 2 oder 3 Kohlenstoffatomen, wie z. B. CH₂=CH-, CH₂₌C(CH₃)- oder CH₃CH=CH- ferner Chlormethyl, Cyclohexyl, Benzyl oder gegebenenfalls mit 2 Alkylgruppen mit je 1 bis4 Kohlenstoffatomen und einer Hydroxylgruppe substituiertes Phenyl oder Phenyläthyl sein.

Bevorzugte Bedeutungen von R₂ sind Alkyl oder Hydroxyalkyl mit je 1 bis 4 Kohlenstoffatomen, Alkenyl oder Alkinyl mit 3 oder 4 Kohlenstoffatomen, Benzyl und ferner Acyl, wobei Formyl, Acetyl, Propionyl, Acrylyl, Methacrylyl, Crotonyl, Benzoyl oder Benzylcarbonyl zu nennen sind.

R₃ ist Wasserstoff oder Methyl. R₄ und R₅ sind jeweils Alkyl mit 1 bis 5 Kohlenstoffatomen, wobei die vorstehend bereits genannten primären Alkylreste, ferner auch sekundäre und tertiäre Alkylgruppen, wie z. B. Isopropyl, Isobutyl oder tert. Butyl geeignet sind. R₄ und R₅ sind ferner Cycloalkyl mit 5 bis 8 Kohlenstoffatomen, wie z. B. insbesondere Cyclopentyl und Cyclohexyl. Bevorzugte Bedeutungen von R₄ und R₅ sind Alkyl mit 1 bis 4 Kohlenstoffatomen, insbesondere Methyl und tert. Butyl.

Der Substituent Y als gegebenenfalls vorhandener Substituent am zentralen Kohlenstoffatom in den Verbindungen der Formel (1) kann Wasserstoff, geradkettiges oder verzweigtes Alkyl mit 1 bis 12 Kohlenstoffatomen sein, wie z. B. Methyl, Äthyl, Propyl, iso-Propyl, Butyl, n-Amyl, n-Hexyl, n- und iso-Heptyl, n-Octyl, n-Nonyl, n-Decyl, n-Undecyl- oder Dodecyl und die entsprechenden Isomeren.

Hat Y die Bedeutung -(CH₂)qCOOR₇, worin q 0 oder eine ganze Zahl von 1 bis 10 ist, so kommen für R₇ Wasserstoff, Methyl, Äthyl oder ein Rest der Formel (1a) in Frage. Stellt Y den Rest -NHCORₐ dar, so ist R₈ Methyl oder Äthyl, ferner Phenyl oder Benzyl; Y ist außerdem Cyan, Benzyl oder ein Rest der Formel (1b). Die Substituenten in den Resten der Formeln (1a) und (1b) haben die angegebenen Bedeutungen. Der Substituent Rg in der Formel (1 b) hat die Bedeutung Wasserstoff, Methyl oder Äthyl.

Bevorzugt sind nun solche farbphotographischen Aufzeichnungsmaterialien, die als Lichtschutzmittel mindestens eine Verbindung der Formel enthalten, worin R₁₀ Methyl, Äthyl, Benzyl, Acetyl, Acrylyl, Methacrylyl, Crotonyl, Allyl oder Propargyl ist.

Typische Vertreter von Verbindungen der Formeln (1) und (2) sind die nachfolgenden Verbindungen

Bei den Verbindungen der Formeln (1) bis (31) handelt es sich um bekannte Verbindungen, die z. B. in den DE-OS 2 456 364, 2 647 452, 2 654 058 und 2 656 769 beschrieben sind.

Die Herstellung der Verbindungen kann nach verschiedenen Methoden erfolgen, wobei in der Regel mehrere Reaktionsschritte erforderlich sind.

Ausgangsmaterialien für die erste Reaktionsstufe sind z. B. die Malonsäure, bzw. eines ihrer reaktionsfähigen Derivate, wie beispielsweise die Dialkylester, und 4-Hydroxy- bzw. 4-Aminopiperidine, wobei die Substituenten (R₂) am Stickstoffatom des Piperidinrings bereits im Molekül vorhanden sein können oder in einem späteren N-Alkylierungs- oder N-Acylierungsschritt nach üblichen Methoden in das Molekül eingeführt werden können. Geeignete Alkylierungs- bzw. Acylierungsmittel sind beispielsweise Alkylhalogenide, Alkenylhalogenide, Propargylchlorid, Benzylchlorid oder Carbonsäurechloride, die vorzugsweise in Gegenwart molarer Mengen einer Base mit dem Piperidinderivat umgesetzt werden. Hydroxyalkylreste werden durch Umsetzung mit Epoxyden, beispielsweise Äthylenoxyd oder Propylenoxyd, in das Molekül eingeführt.

Als nächster Schritt kann in die Verbindungen der Forme! (1) entweder zuerst der Hydroxybenzylsubstituent und anschließend der Substituent Y eingeführt werden oder - vorzugsweise - zuerst der Substituent Y und dann die Hydroxybenzy!gruppe.

Die Einführung der Hydroxybenzylgruppe kann durch Umsetzung mit einem alkylsubstituierten Hydroxybenzyldithiocarbamat der Formel HO-Benzyl-S-CS-N(R")₂ geschehen, wobei R" eine Alkylgruppe mit 1 bis 5 Kohlenstoffatomen bedeutet oder beide Gruppen R" zusammen mit dem Stickstoff einen Morpholin-, Pyrrolidin- oder Piperidinring darstellen. Solche Dithiocarbamate sind durch Umsetzung eines Phenols mit Formaldehyd, Schwefelkohlenstoff und einem sekundären Amin erhältlich.

Sofern der Substituent Y in den Verbindungen der Formeln (1) und (2) vorhanden ist, kann er nach den bekannten Methoden der C-Alkylierung von aktivierten Methylenverbindungen in das Molekül eingeführt werden.

Die Verbindungen der Formeln (1) und (2) sind in Wasser kaum löslich, und sie werden deshalb in einem niedrigsiedenden organischen Lösungsmittel, wie Methalacetat, Äthylacetat, Tetrachlorkohlenstoff, Chloroform, Methanol, Äthanol, n-Butanol, Dioxan, Aceton oder Benzol, einem hochsiedenden organischen Lösungsmittel, wie Tricresylphosphat, Dimethylformamid, Dimethylsulfoxid, Di-n-butylphthalat oder Äthyl-N-diphenylcarbamat, oder einem Lösungsmittelgemisch aus den obenerwähnten niedrigsiedenden und hochsiedenden organischen Lösungsmitteln gelöst, die erhaltene Lösung wird zu einer Schutzkolloidlösung, wie insbesondere einer wäßrigen Gelatinelösung, gegeben und mittels einer Kolloidmühle, eines Homogenisators oder durch Anwendung von Ultraschall dispergiert.

Die so erhaltenen Dispersionen werden dann zur Herstellung der Schichten von farbphotographischen Aufzeichnungsmaterialien (z. B. Film-, Papier- oder Silberfarbbleichmaterialien) verwendet. Diese Schichten können z. B. Zwischen- oder Schutzschichten, insbesondere jedoch lichtempfindliche (blau- und rotempfindliche) Silberhalogenidemulsionsschichten sein, in denen bei der Entwicklung des belichteten Aufzeichnungsmaterials aus den entsprechenden Farbkupplern, die Blaugrün-(Cyan)-, Purpur-(Magenta)- und Gelbfarbstoffe gebildet werden.

Werden Ultraviolettabsorber mitverwendet so befinden sie sich in den gleichen Schichten, vorzugsweise jedoch in den Zwischen- oder Schutzschichten.

Gegebenenfalls kann das Lichtschutzmittel auch in den Behandlungsbädern appliziert werden, die nach der Farbentwicklung verwendet werden, z. B. in Fixier- und/oder Waschbädern, wobei jedoch eine gewisse Löslichkeit der Verbindungen der Formel (1) in Alkoholen (Methanol/Äthanol), wäßrigem Alkali und/oder Wasser erforderlich ist. Wenn die Diffusionstransfermethode angewandt wird, kann das Lichtschutzmittel nicht nur in die üblichen photographischen Emulsionsschichten, sondern auch in eine Empfangsschicht eingearbeitet werden.

Beliebige Blaugrün-, Purpur- und Gelb-Kuppler, die zur Bildung der genannten Farbstoffe und damit der Farbbilder verwendet werden, können eingesetzt werden. Sie können z. B. in alkalischer Lösung oder in einem hochsiedenden organischen Lösungsmittel gelöst werden, wobei dann diese Lösungen in einer wäßrigen Gelatinelösung dispergiert und in eine photographische Silberhalogenidemulsion eingearbeitet werden.

Die Silberhalogenidetnulsionen enthalten als Bindemittel vorzugsweise Gelatine, gegebenenfalls im Gemisch mit anderen hochmolekularen natürlichen oder synthetischen Verbindungen.

Die Silberhalogenidemulsionen können beispielsweise Silberbromid-, Silberchlorid- oder Silberjodidemulsionen oder auch solche Emulsionen sein, die ein Gemisch von Silberhalogeniden enthalten, wie z. B. Silberbromid-jodid- oder Silberchlorid-bromidemulsionen.

Die Emulsionen können chemisch sensibilisiert werden, sie können ferner übliche organische Stabilisatoren und Antischleiermittel sowie auch übliche Weichmacher, wie z. B. Glycerin, enthalten. Die Emulsionen können ferner mit den für Gelatine üblichen Härtungsmitteln gehärtet werden. Ferner können die Emulsionen übliche Gießhilfsmittel enthalten. Die Emulsionen können auf übliche Schichtträger für photographisches Aufzeichnungsmaterial aufgebracht werden.

Zur Entwicklung des farbenphotographischen Aufzeichnungsmaterials können die üblichen Entwicklerbäder eingesetzt werden. Diese enthalten in der Regel eine Entwicklersubstanz des p-Phenylendiamin-Typs, einen Entwicklungsverzögerer, wie Kaliumbromid, ein Antioxydationsmittel, wie Natriumsulfit, und eine Base, z. B. ein Alkalihydroxyd oder Alkalicarbonat. Ferner können die Entwicklungsbäder ein übliches Antischleiermittel und Komplexbildner enthalten.

Die Menge des Lichtschutzmittels, gegebenenfalls in Kombination mit einem üblichen Ultraviolettabsorber, kann in weiten Grenzen schwanken und liegt etwa im Bereich von 1 bis 500 mg, vorzugsweise 1 bis 300 und insbesondere 200 mg pro m² der Schicht, in die es (sie) eingearbeitet wird (werden).

Der Ultraviolettabsorber kann mit dem Lichtschutzmittel zusammen in einer Schicht oder auch in einer benachbarten Schicht vorhanden sein. Das Gewichtsverhältnis zwischen einem üblichen Ultraviolettabsorber und dem Lichtschutzmittel der Formel (1) beträgt etwa (5-10) : 1, das molare Verhältnis etwa (10-20) : 1. Beispiele für Ultraviolett-Absorber sind z. B. Verbindungen vom Benzophenon-, Acrylnitril-, Thiazolidin-, Benztriazol-, Oxazol-, Thiazol- und Imidazoltyp.

Die mit dem erfindungsgemäßen Aufzeichnungsmaterial durch Belichtung und Entwicklung erhaltenen Farbbilder zeigen eine deutlich verbesserte Lichtechtheit gegenüber sichtbarem und ultraviolettem Licht. Die Verbindungen der Formel (1) sind praktisch farblos, so daß es zu keiner Verfärbung der Bilder kommt; außerdem sind sie gut verträglich mit den üblichen, in den einzelnen Schichten vorhandenen photographischen Zusatzstoffen; aufgrund ihrer guten Wirksamkeit kann man ihre Einsatzmenge herabsetzen und vermeidet so ihre Ausfällung oder ihr Auskristallisieren, wenn man sie als organische Lösung in die wässerigen Bindemittelemulsionen, die für die Herstellung photographischer Schichten verwendet werden, einarbeitet. Die einzelnen nach der Belichtung des photographischen Aufzeichnungsmaterials notwendigen Verarbeitungsschritte zur Herstellung der Farbbilder werden durch die Lichtschutzmittel nicht nachteilig beeinflußt. Ferner kann die bei blauempfindlichen Emulsionen häufig auftretende sogenannte Druckschleierbildung weitgehend zurückgedrängt werden. Diese kann z. B. auftreten, wenn auf photographische Materialien (Silberhalogenidemulsionsschichten, die sich auf einem Träger aus natürlichen oder synthetischen Materialien befinden) mechanische Beanspruchungen, z. B. Drehen, Biegen oder Reiben, während der Herstellung oder während der Behandlung vor der Entwicklung ausgeübt werden. (T. H. James, The Theory of the Photographic Process, 4. Auflage, Macmillan, New York, N. Y., 1977, Seite 23 ff., S. 166 ^{ff.})

In den nachfolgenden Beispielen beziehen sich Teile und Prozente auf das Gewicht, sofern nichts anderes angegeben ist.

### Beispiel 1

0,1 mMol des Gelbkupplers der Formel und 0,04 mMol der Verbindung der Formel (3) [ferner der Verbindungen der Formeln (5), (7) und (23)] werden in 2,0 ml Trikresylphosphat/Äthylacetat (1 : 79) gelöst. Man gibt 7,0 ml 6%ige Gelatinelösung, 0,5 ml einer 8%igen Lösung des Netzmittels der Formel in Isopropanol/Wasser (3:4) und 0,5 ml Wasser hinzu, dann emulgiert man mit Hilfe eines Ultraschallgerätes und mit einer Leistung von 100 Watt, während 5 Minuten 2,5 ml frisch beschallte Kuppler-Additiv-Emulsion, 0,8 ml Silberbromidemulsion mit einem Gehalt von 2,8% Silber, 0,7 ml einer 1%igen wäßrigen Lösung des Härters der Formel

0,4 ml 1,5%ige wäßrige Gelatinelösung und 4,0 ml Wasser werden miteinander vermischt, auf einen pH-Wert von 6,5 eingestellt und bei 40°C auf eine substrierte Glasplatte von Format 13 x 18 cm vergossen. Nach dem Erstarren der Schicht bei 10°C wird die Platte in einem Trockenschrank mit Umluft von Raumtemperatur getrocknet.

### Verarbeitung

Ein auf ein Format von 4,0 cm x 6,5 cm geschnittener Streifen der beschichteten Glasplatte wird unter einem Stufenkeil während 6 Sekunden mit 500 Lux belichtet und anschließend bei 32,8°C (±0,3°C) wie folgt verarbeitet:

Das Entwicklerbad hat die folgende Zusammensetzung:

Der pH-Wert beträgt 10,1.

Als Bleichfixierbad dient ein konventionelles Bad, das z. B. die folgende Zusammensetzung aufweist.

Nach dem Wässern und Trocknen erhält man einen klaren, scharfen Gelbkeil mit einem Absorptionsmaximum bei 445 nm und einer Maximaldichte von 1,34.

Der so erhaltene Stufenkeil wird in einem Atlasgerät (Lampe 2500 W) mit jeweils 10 000 Langleyeinheiten mit und ohne Ultraviolettfilter (Kodakfilter 2C) bestrahlt. Als Vergleich dienen jeweils ein analog hergestellter Stufenkeil, der kein Additiv enthält, sowie weitere Stufenkeile die unter Verwendung der Verbindungen der Formeln (104) und (107) bis (110) hergestellt wurden.

Gemessen wird in allen Fällen die verbleibende optische Dichte (OD) in % der Anfangsdichte. Die Tabelle 1 enthält die Ergebnisse.

Vergleichsverbindungen:
(Beispiel 4 - DE-OS 21 26 954)
(Beispiel 49 - DE-OS 21 26 187)
(Beispiel 34 - DE-OS 21 26 954)

Die Daten zeigen den guten Schutz des photographischen Materials gegen den schädlichen Einfluß von Licht, der bei Verwendung der erfindungsgemäß eingesetzten Lichtschutzmittel erreicht werden kann. Die Effekte sind deutlich verbessert im Vergleich zu denen, die mit bekannten, bereits in photographischen Materialien verwendeten Lichtschutzmitteln erreicht werden können. Mit den Verbindungen der Formeln (4), (6), (8) bis (22) und (24) bis (31) werden ebenfalls gute Ergebnisse erzielt.

### Beispiel 2

0,4 m Mol des Cyankupplers der Formel und 0,02 mMol des Additives der Formel (5) [ferner der Additive der Formel (13) und (23)] werden in 2,0 ml Trikresylphosphat/Äthylacetat (1 : 159) gelöst. Man gibt 7,0 ml 6%iger Gelatinelösung, 0,5 ml einer 8%igen Lösung des Netzmittels der Formel (102) in Isopropanol/Wasser (3 : 4) und 0,5 ml Wasser hinzu; dann emulgiert man mit Hilfe eines Ultraschallgerätes mit einer Lösung von 100 Watt während 5 Minuten. 2,5 ml frisch beschallte Kuppler-Additiv-Emulsion, 0,4 ml Silberbromid-Emulsion mit einem Gehalt von 2,8% Silber, 0,7 ml einer 1%igen wäßrigen Lösung des Härters der Formel (103), 0,4 ml 1,5%ige wäßrige Gelatinelösung und 4,0 m! Wasser werden miteinander vermischt, auf einen pH-Wert von 6,5 eingestellt und bei 40° C auf eine substrierte Glasplatte von Formal 13 x 18 cm vergossen. Nach dem Erstarren der Schicht bei 10°C wird die Platte in einem Trockenschrank mit Umluft von Raumtemperatur getrocknet.

### Verarbeitung

Ein auf ein Format von 4,0 cm x 6,5 cm geschnittener Streifen der beschichteten Glasplatte wird unter einem Stufenkeil während 6 Sekunden mit 500 Lux belichtet und anschließend bei 32,8°C (±0,3°C) wie in Beispiel 1 beschrieben verarbeitet.

Man erhält einen klaren, scharfen, blaugrüngefärbten Stufenkeil mit einem Absorptionsmaximum bei 653 nm und einer Maximaldichte von 1,10.

Der Stufenkeil sowie analog hergestellte Stufenkeile, die unter Verwendung der Verbindungen (105) bis (110) hergestellt wurden, werden wie in Beispiel 1 beschrieben belichtet und ausgemessen. Tabelle 2 enthält die Ergebnisse.

Mit den Verbindungen der Formeln (3), (4), (6) bis (12), (14) bis (22) und (24) bis (31) werden ebenfalls gute Ergebnisse erzielt.

### Beispiel 3

3,510-³ Mol des Gelbkupplers der Formel (DE-OS 2716204) werden in 10 ml Essigsäureäthylester aufgelöst und mit 1,5 g Trikresylphosphat versetzt. Diese Lösung wird in 100 ml 4%ige Gelatinelösung, welche 0,3 g eines Alkyl-aryl-sulfonat-Emulgators enthält, mit Hilfe eines Ultraschallgerätes emulgiert. Anschließend wird der Essigsäureäthylester abdestilliert. Dieser Emulsion wird dann bei etwa 40°C eine lichtempfindliche Silberchloridbromiddispersion zugemischt (mittlere Partikelgröße der Silberhalogenidkristalle etwa 1 µm) die in üblicher Weise chemisch sensibilisiert wurde.

4 m² eines polyäthylenlaminierten Papierträgers werden mit dieser Mischung und anschließend mit einer ein Härtungsmittel enthaltenden Gelatinelösung als Schutzschicht begossen. Man erhält so ein zweischichtiges photographisches Material an dem man die Druck- oder Biegeempfindlichkeit bestimmt. Dazu wird das getrocknete, photographische Material unter einer Zugspannung von etwa 1 kg über eine abgerundete Kante mit etwa 0,7 mm Krümmungsradius in einen Winkel von ca. 90° gezogen.

Diese Probe wird parallel mit einer Blindprobe durch einen Belichtungskeil belichtet, nach üblichen Verfahren verarbeitet und densitometrisch ausgewertet (ΔDₘᵢₙ = sogenannter Druckschleier). Die Zunahme der Minimaldichte im Vergleich zu der Blindprobe ist ein Maß für die Biegebeanspruchung.

Analog werden weitere photographische Materialien hergestellt, die zusätzlich zu dem Farbkuppler Lichtschutzmittel in Mengen von 0,7 - 10-³ Mol und 1,4 - 10-³ Mol pro m² jeweils in Essigester aufgelöst, enthalten. In der folgenden Tabelle 3 sind die dabei ermittelten Werte für den Druckschleier zusammengestellt.

### Beispiel4

Man stellt Gelatinelösungen wie in Beispiel 1 her, verwendet jedoch die Lichtschutzmittel der Formeln (23) (erfindungsgemäß) und (105) und (106) (Vergleich) und den Gelbkuppler der Formel oder der Formel (DE-OS 2 757 380).

Die Lichtschutzmittel und die Gelbkuppler werden im molaren Verhältnis von 1 : 1 eingesetzt.

Die Herstellung der beschichteten Glasplatten, die Belichtung und photographische Verarbeitung sowie der Lichtechtheitstest werden wie in Beispiel 1 ausgeführt. Der Lichtechtheitstest wird mit einer Bestrahlung von 15 000 Langleyeinheiten durchgeführt.

Gemessen wird in beiden Fällen die verbleibende optische Dichte (OD). Tabelle 4 enthält die Ergebnisse in % der Anfangsdichte. Es wird mit den erfindungsgemäß eingesetzten Verbindungen ein deutlich verbesserter Lichtschutz erreicht.

## Patentansprüche

1. Farbphotographisches Aufzeichnungsmaterial, das in mindestens einer lichtempfindlichen Silberhalogenidemulsionsschicht, einer Zwischenschicht und/oder einer Schutzschicht mindestens eine Piperidinverbindung als Lichtschutzmittel enthält, dadurch gekennzeichnet, daß die Piperidinverbindung der Formel entspricht, worin R, Wasserstoff oder Alkyl mit 1 bis 4 Kohlenstoffatomen ist, R₂ Alkyl oder Hydroxyalkyl mit je 1 bis 12 Kohlenstoffatomen, Alkenyl oder Alkinyl mit 3 oder 4 Kohlenstoffatomen, Benzyl oder R₆CO- ist, worin R₆ Wasserstoff, Alkyl mit 1 bis 12 Kohlenstoffatomen, Alkenyl mit 2 oder 3 Kohlenstoffatomen, Cyclohexyl, Benzyl oder gegebenenfalls mit zwei Alkylgruppen mit je 1 bis 4 Kohlenstoffatomen und einer Hydroxylgruppe substituiertes Phenyl oder Phenyläthyl ist, R₃ Wasserstoff oder Methyl ist, R₄ und R₅ je Alkyl mit 1 bis 5 Kohlenstoffatomen oder Cycloalkyl mit 5 bis 8 Kohlenstoffatomen sind, Y Wasserstoff, Alkyl mit 1 bis 12 Kohlenstoffatomen, -CₙH₂ₙCOOR₇, worin n 0 oder eine ganze Zahl von 1 bis 10 und R₇ Wasserstoff, Alkyl mit 1 bis 18 Kohlenstoffatomen, bevorzugt Methyl oder Äthyl oder der Rest der Formel ist, oder Y CH₂CH₂CN, ―NHCOR₈ ist, worin R₈ Methyl, Äthyl, Phenyl oder Benzyl ist, Y ferner Cyan, Benzyl oder der Rest der Formel worin R₁ und R₂ die angegebenen Bedeutungen haben, Rs Wasserstoff oder Alkyl mit 1 bis 4 Kohlenstoffatomen, m 1 oder 2 und p 1 oder 0 ist.

2. Farbphotographisches Aufzeichnungsmaterial nach Anspruch 1, dadurch gekennzeichnet, daß die Piperidinverbindung der Formel entspricht, worin R₁₀ Methyl, Äthyl, Benzyl, Acetyl, Acrylyl, Methacrylyl, Crotonyl, Allyl oder Propargyl ist.

3. Farbphotographisches Aufzeichnungsmaterial nach einem der Ansprüche 1 oder 2, dadurch gekennzeichnet, daß es die Lichtschutzmittel in Kombination mit Ultraviolettabsorbern enthält.

4. Farbphotographisches Aufzeichnungsmaterial nach Anspruch 3, dadurch gekennzeichnet, daß die Ultraviolettabsorber Verbindungen von Benzophenon-, Acrylnitril-, Thiazolidin-, Benztriazol-, Oxazol-, Thiazol- oder Imidazoltyp sind.

5. Farbphotographisches Aufzeichnungsmaterial nach einem der Ansprüche 1 bis 4, dadurch gekennzeichnet, daß es 1 bis 500 mg des Lichtschutzmittels und gegebenenfalls des Ultraviolettabsorbers pro m² der Schicht enthält, in die es (sie) eingearbeitet ist (sind).

6. Verfahren zur Stabilisierung von farbphotographischen Aufzeichnungsmaterialien, die mindestens eine lichtempfindliche Silberhalogenidemulsionsschicht enthalten, gegen die schädliche Einwirkung von Licht, dadurch gekennzeichnet, daß man in mindestens eine Silberhalogenidemulsionsschicht, eine Zwischenschicht und/oder eine Schutzschicht, 1 bis 500 mg pro m² Schicht mindestens eines Lichtschutzmittels gemäß Anspruch 1, gegebenenfalls in Kombination mit Ultraviolettabsorbern einarbeitet.

7. Verfahren zur Herstellung von photographischen Farbbildern durch bildmäßige Belichtung und Farbentwicklung eines farbphotographischen Aufzeichnungsmaterials gemäß einem der Ansprüche 1 bis 5.

8. Die gemäß dem Verfahren nach Anspruch 7 erhaltenen photographischen Farbbilder.

## Claims

1. A recording material for colour photography, which material contains at least one piperidine compound as light stabiliser in at least one light-sensitive silver halide emulsion layer, one interlayer and/or one protective layer, wherein said piperidine compound has the formula in which R, is hydrogen or alkyl having 1 to 4 carbon atoms, R₂ is alkyl or hydroxyalkyl, each having 1 to 12 carbon atoms, alkenyl or alkynyl having 3 or 4 carbon atoms, benzyl or R₆CO-, in which R₆ is hydrogen, alkyl having 1 to 12 carbon atoms, alkenyl having 2 or 3 carbon atoms, cyclohexyl, benzyl or phenyl or phenylethyl, which are unsubstituted or substituted by two alkyl groups, each having 1 to 4 carbon atoms, and by one hydroxyl group, R₃ is hydrogen or methyl, each of R₄ and R₅ is alkyl having 1 to 5 carbon atoms or cycloalkyl having 5 to 8 carbon atoms and Y is hydrogen, alkyl having 1 to 12 carbon atoms or ―CₙH₂ₙCOOR₇, in which n is 0 or an integer from 1 to 10 and R₇ is hydrogen, alkyl having 1 to 18 carbon atoms, preferably methyl or ethyl, or the radical of the formula or Y is -CH₂CH₂CN or -NHCORₛ, in which R₈ is methyl, ethyl, phenyl or benzyl, or Y is also cyano, benzyl or the radical of the formula in which R₁ and R₂ are as defined and R₉ is hydrogen or alkyl having 1 to 4 carbon atoms, m is 1 or 2 and p is 1 or 0.

2. A recording material for colour photography according to claim 1, wherein the piperidine compound has the formula in which Rᵢₒ is methyl, ethyl, benzyl, acetyl, acrylyl, methacrylyl, crotonyl, allyl or propargyl.

3. A recording material for colour photography according to either of claims 1 or 2, which material contains the light stabiliser in combination with an ultraviolet absorber.

4. A recording material for colour photography according to claim 3, wherein the ultraviolet absorber is a compound of the benzophenone, acrylonitrile, thiazolidone, benztriazole, oxazole, thiazole or imidazole type.

5. A recording material for colour photography according to any one of claims 1 to 4, which material contains 1 to 500 mg of light stabiliser and, if desired, of ultraviolet absorber per m² of the layer in which said compound(s) is or are incorporated.

6. A process for stabilising recording material for colour photography which contain at least one light-sensitive silver halide emulsion layer, against the harmful action of light, which process comprises incorporating 1 to 500 mg, per m² of layer, of at least one light stabiliser according to claim 1, if desired in combination with ultraviolet absorbers, into at least one silver halide emulsion layer, one interlayer and/or one protective layer.

7. A process for the production of coloured photographic images by image-wise exposure and colour development of a recording material for colour photography, according to any one of claims 1 to 5.

8. The coloured photographic images obtained by the process according to claim 7.

## Revendications

1. Matière d'enregistrement de photographies en couleurs contenant au moins un dérivé de la pipéridine comme agent de protection contre la lumière dans au moins une couche d'émulsion d'halogénure d'argent sensible à la lumière, une couche intermédiaire, et/ou une couche de protection; caractérisé par le fait que le dérivé de la piperidine a la formule dans laquelle R₁ est l'hydrogène ou un radical alcoyle ayant 1 à 4 atomes de carbone; R₂ est un radical alcoyle ou hydroxyalcoyle ayant chacun 1 à 12 atomes de carbone, àlcényle ou alcinyle ayant 3 ou 4 atomes de carbone, benzyle ou R₆CO―, dans lequel R₆ est l'hydrogène, alcoyle ayant 1 à 12 atomes de carbone, alcényle ayant 2 ou 3 atomes de carbone, cyclohexyle, benzyle, ou un radical phényle éventuellement substitué par deux groupes alcoyle ayant chacun 1 à 4 atomes de carbone et un groupe hydroxyle, ou le radical phényléthyle; R₃ est l'hydrogène ou le radica! méthyle; R₄ et R₅ sont chacun un radical alcoyle ayant 1 à 5 atomes de carbone ou cycloalcoyle ayant 5 à 8 atomes de carbone; Y est l'hydrogène un radical alcoyle ayant 1 à 12 atomes de carbone, ―CₙH₂ₙCOOR₇ dans lequel n est 0 ou un nombre entier de 1 à 10 et R₇ est l'hydrogène, un radical alcoyle ayant 1 à 18 atomes de carbone, de préférence méthyle ou éthyle ou le radical de formule ou bien Y est un radical CH₂CH₂CHn ―NHCOR₈ dans lequel R₈ est un radical méthyle, éthyle, phényle ou benzyle, Y est encore un radical cyanogène, benzyle ou le radical de formule dans laquelle R₁ et R₂ ont les significations indiquées, R₉ est l'hydrogène ou un radical alcoyle ayant 1 à 4 atomes de carbone; m est 1 ou 2 et p est 1 ou 0.

2. Matière d'enregistrement de photographies en couleurs selon la revendication 1, caractérisée par le fait que le dérivé de la pipéridine a la formule: dans laquelle Rᵢₒ est un radical méthyle, éthyle, benzyle, acétyle, acrylyle, méthacrylyle, crotonyle, allyle ou propargyle.

3. Matière d'enregistrement de photographies en couleurs selon une des revendications 1 ou 2, caractérisée par le fait qu'elle contient l'agent de protection contre la lumière en combinaison avec des absorbants de l'ultra-violet.

4. Matière d'enregistrement de photographies en couleurs selon la revendication 3, caractérisée par le fait que les absorbants de l'ultra-violet sont des composés du type benzophénone, acrylonitrile, thiazolidone, benzotriazole, oxazole, thiazole ou imidazole.

5. Matière d'enregistrement de photographies en couleurs selon une des revendications 1 à 4, caractérisée par le fait qu'elle contient 1 à 500 mg de l'agent de protection contre la lumière et éventuellement de l'absorbant de l'ultra-violet par m² de la couche dans laquelle ils sont incorporés.

6. Procédé de stabilisation des matières d'enregistrement de photographies en couleurs contenant au moins une couche d'émulsion d'halogénure d'argent sensible à la lumière, contre l'action nuisible de la lumière; caractérisé par le fait qu'on incorpore dans au moins une couche d'émulsion d'halogénure d'argent, une couche intermédiaire, et/ou une couche de protection, 1 à 500 mg par m² de couche d'au moins un agent de protection contre la lumière selon la revendication 1, éventuellement en combinaison avec des absorbants de l'ultra-violet.

7. Procédé de fabrication d'images photographiques en couleurs par exposition à la lumière image par image et développement des couleurs d'une matière d'enregistrement de photographies en couleurs selon une des revendications 1 à 5.

8. Les images photographiques en couleurs obtenues selon le procédé de la revendication 7.
